# EUROPÄISCHE PATENTSCHRIFT

(11) **EP 1 396 572 B1**
(45) Veröffentlichungstag und Bekanntmachung des Hinweises auf die Patenterteilung: **03.05.2006**
(21) Anmeldenummer: 02020025.9
(22) Anmeldetag: 06.09.2002
(51) Int. Cl.: D06M 15/277, D06M 23/00, F41H 1/02

(54) **Verfahren zur Herstellung eines wasserabweisend ausgerüsteten Aramidgewebes und dessen Verwendung**
Process for producing a water-repellent aramide fabric and use thereof
Procédé de fabrication d'un tissu d'aramide hydrofuge et son utilisation

(43) Veröffentlichungstag der Anmeldung: 10.03.2004
(73) Patentinhaber: Teijin Twaron GmbH, 42103 Wuppertal (DE)
(72) Erfinder: Böttger, Christian Kurt, 42897 Remscheid (DE); Hartert, Rüdiger, 42287 Wuppertal (DE); Stolze, Kurt Rainer, 42799 Leichlingen (DE); Jager, Jan, 6921 MZ Duiven (NL); Ven van De, Henk, 6814 GD Arnhem (NL); Akker, Peter Gerard, 7006 EP Doetinchem (NL)
(74) Vertreter: Heimann, Anette

(56) Entgegenhaltungen:
- EP-A- 0 191 306
- EP-A- 0 620 410
- WO-A-89/06190
- WO-A-92/01108
- DATABASE WPI Section Ch, Week 198150 Derwent Publications Ltd., London, GB; Class A23, AN 1981-92036D XP002232043 & JP 56 140181 A (TOYOBO KK), 2. November 1981 (1981-11-02)

## Beschreibung

Die vorliegende Erfindung betrifft ein Verfahren zur Herstellung eines wasserabweisend ausgerüsteten Aramidgewebes und dessen Verwendung.

Wasserabweisend ausgerüstete Aramidfasern und -gewebe und Verfahren zu deren Herstellung sind bekannt.

WO 95/04854 beschreibt ein Verfahren zur Plasmabehandlung antiballistisch wirksamer Materialien wie z.B. von Aramiden, wobei in einer ersten Stufe eine Plasmabehandlung mit ≥ 50 % eines anorganischen Gases oder Gemisches anorganischer Gase und in einer zweiten Stufe eine Plasmabehandlung mit einem hydrophobierend wirkenden organischen Gas oder mit Mischungen solcher Gase aus der Gruppe der gesättigten Kohlenwasserstoffe, ungesättigten Kohlenwasserstoffe, gesättigten Fluorkohlenwasserstoffe, ungesättigten Fluorkohlenwasserstoffe, Siloxane oder Vinylverbindungen ggf. in Gegenwart eines oder mehrerer anorganischer Gase durchgeführt wird.

US 4 232 087 offenbart die Beschichtung von Aramidfasern und/oder Aramidgeweben (z.B. von Nomexfasern) mit einer wässrigen Dispersion von Polytetrafluorethylen-Partikeln und einem wasserlöslichen Chrom-Koordinationskomplex mit einer fluorsubstituierten Kohlenwasserstoffverbindung, die amin- und sulfonylaminsubstituierte Alkylgruppen mit ≥ 6 Kohlenstoffatomen enthält. Das behandelte Gewebe wird getrocknet. Nach dem Trocknen des Gewebes wird vorzugsweise eine Vernetzung durch Wärmebehandlung durchgeführt.

WO 92/01108 beschreibt die Beschichtung von Aramidfasern mit einer wässrigen Fluorpolymerdispersion, welche auf die Faser entweder im nassen oder im getrockneten Zustand aufgebracht wird, wobei vorzugsweise die noch nicht getrocknete Faser in ein Beschichtungsbad mit der Fluorpolymerdispersion eingetaucht wird. Anschließend wird die beschichtete Faser getrocknet, wobei die Beschichtung auf der Faseroberfläche vernetzt wird.

US 5 116 682 beschreibt die Herstellung von anti-wicking und wasserabweisenden wärmebeständigen Garnen, wie z.B. von Polyestergarnen oder von Garnen aus Glas, Nylon oder Aramid. Das Garn wird mit einer Fluorcarbonemulsion oder -dispersion beschichtet, getrocknet und anschließend unter Wärme vernetzt.

Aramid-Gewebe zeigen bekanntlich eine hohe antiballistische Wirkung im trockenen Zustand. Jedoch lässt die antiballistische Wirkung erheblich nach, wenn das Gewebe im nassen Zustand vorliegt. Daher werden Aramidgewebe oftmals wasserabweisend ausgerüstet. Jedoch hat es sich gezeigt, dass die in bekannter Weise wasserabweisend ausgerüsteten Aramidgewebe immer noch deutlich in ihrer antiballistischen Schutzwirkung nachlassen, wenn sie im nassen Zustand vorliegen.

Daher stellt sich die vorliegende Erfindung die Aufgabe, ein Verfahren zur Herstellung eines wasserabweisend ausgerüsteten Aramidgewebes zur Verfügung zu stellen, das auch im nassen Zustand eine gute antiballistische Wirkung aufweist.

Ferner sollte die antiballistische Wirkung des mit dem erfindungsgemäßen Verfahren wasserabweisend ausgerüsteten Aramidgewebes im trockenen Zustand mindestens ebenso hoch und möglichst noch höher sein als die eines in bekannter Weise wasserabweisend ausgerüsteten Aramidgewebes im trockenen Zustand.

Daher stellt sich die vorliegende Erfindung ferner die Aufgabe, ein Verfahren zur Herstellung eines wasserabweisend ausgerüsteten Aramidgewebes zur Verfügung zu stellen, dessen antiballistische Wirkung auch im trockenen Zustand gut ist.

Diese Aufgaben werden gelöst durch ein Verfahren zur Herstellung eines wasserabweisend ausgerüsteten Aramidgewebes umfassend die Schritte
a) Vorlegen eines Aramidgarns,
b) Applizieren eines wasserabweisenden Mittels auf das Aramidgarn,
c) Trocknen des in Schritt b) resultierenden Aramidgarns,
d) Herstellen eines Gewebes aus dem in Schritt c) resultierenden Aramidgarn und
e) Wärmebehandlung des Gewebes.

Das erfindungsgemäße Verfahren liefert überraschenderweise wasserabweisend ausgerüstete Aramidgewebe, deren antiballistische Wirkung im nassen Zustand höher ist als bei einem in bekannter Weise wasserabweisend ausgerüsteten Aramidgewebe im nassen Zustand.

Ferner liefert das erfindungsgemäße Verfahren überraschenderweise wasserabweisend ausgerüstete Aramidgewebe, deren antiballistische Wirkung im trockenen Zustand mindestens ebenso hoch und in einigen Ausführungsformen sogar noch höher ist als bei einem in bekannter Weise wasserabweisend ausgerüsteten Aramidgewebe im trockenen Zustand.

In Schritt a) des erfindungsgemäßen Verfahrens kann das Aramidgarn beispielsweise durch Abwickeln des Garns von einer Spule vorgelegt werden, wonach das Garn mit einem Mittel befeuchtet werden kann, welches das Aufziehen des wasserabweisenden Mittels in Schritt b) des erfindungsgemäßen Verfahrens erleichtert. In einer anderen Ausführungsform des erfindungsgemäßen Verfahrens wird das Aramidgarn im Spinnprozess nach Verlassen des Waschbades vorgelegt, wobei das Garn im feuchten Zustand vorliegt und die Feuchte im Wesentlichen aus Wasser und - je nach der Effizienz der vorangegangen Wäsche - aus mehr oder weniger geringen Anteilen an Schwefelsäure besteht. Diese Ausführungsform des erfindungsgemäßen Verfahrens verursacht im Vergleich zum ohnehin zu durchlaufenden Aramidgarn - Spinnverfahren nur einen geringfügigen Mehraufwand und ist daher bevorzugt.

Im Rahmen der vorliegenden Erfindung bedeutet der Begriff "Aramidgarn" ein Garn, dessen faserbildende Substanz ein langkettiges synthetisches Polyamid ist, worin mindestens 85 % der Amidbindungen direkt an zwei aromatische Ringe geknüpft sind. Besonders bevorzugt wird in Schritt a) des erfindungsgemäßen Verfahrens als Aramidgarn ein Garn aus Poly-p-phenylenterephthalamid vorgelegt, insbesondere ein unter der Bezeichnung Twaron® von Teijin Twaron erhältliches Garn, dessen Titer vorzugsweise im Bereich von 200 bis 5000 dtex, besonders bevorzugt im Bereich von 550 bis 3360 dtex liegt und das vorzugsweise aus 100 bis 3000 Filamenten, besonders bevorzugt aus 500 bis 2000 Filamenten besteht.

Der Begriff "Garn" bedeutet im Rahmen der vorliegenden Erfindung ein linienförmiges textiles Gebilde aus der wie vorstehend definierten faserbildenden Substanz, wie z.B. Stapelgarn, gezwirntes Stapelgarn, gezwirntes Filamentgarn, ungezwirntes verschlungenes Garn (auch als interlaced Garn bekannt) und vorzugsweise ungezwirntes Filamentgarn.

Als wasserabweisendes Mittel ist in Schritt b) des erfindungsgemäßen Verfahrens im Prinzip jedes Mittel einsetzbar, das Wasser abweist und das auf das Aramidgarn aufgebracht werden kann, wobei vorzugsweise ein Mittel eingesetzt wird, das Fluor- und Kohlenstoffatome umfaßt.

Insbesondere wird in Schritt b) des erfindungsgemäßen Verfahrens als wasserabweisendes Mittel ein Mittel eingesetzt, das ein Fluorpolymer und ganz besonders bevorzugt ein Gemisch aus Fluoracrylatpolymeren umfaßt, wie z.B. OLEOPHOBOL SM® von Ciba Spezialitätenchemie Pfersee GmbH, Langweid, DE.

Ferner kann das wasserabweisende Mittel ein Antistatikum enthalten, wie z.B. Leomin AN® von CLARIANT GmbH, Division Textile Leather Products, BU Textile Chemicals, Frankfurt Main, DE.

In einer weiteren Ausführungsform des erfindungsgemäßen Verfahrens enthält das wasserabweisende Mittel zusätzlich ein Schmiermittel, wobei als Schmiermittel ein Gemisch aus einem 1,3-Dihydroxyalkyl-5,5-Dialkyl - Hydantoin und einem Ester aus Ölsäure und Ethylenoxid und insbesondere ein Gemisch aus einem 1,3-Dihydroxyethyl-5,5-Dimethyl - Hydantoin und einem Ester aus 1 Mol Ölsäure und 17 Mol Ethylenoxid bevorzugt ist, weil sich damit die Bildung von Ablagerungen an statischen Fadenführungsorganen verhindern läßt. Ein derartiges Gemisch ist unter der Bezeichnung Hymo 90 von Goulston Technologies, Inc, Monroe, NC, USA erhältlich.

Das in Schritt b) des erfindungsgemäßen Verfahrens auf das Aramidgarn applizierte wasserabweisende Mittel kann - sofern es die vorstehend genannten Kriterien erfüllt - als Reinsubstanz eingesetzt werden. Jedoch ist es wegen der einfacheren Dosierbarkeit einer gewünschten Menge an wasserabweisendem Mittel auf dem Garn vorteilhaft, in Schritt b) des erfindungsgemäßen Verfahrens das wasserabweisende Mittel in Form einer Lösung oder einer Dispersion oder vorzugsweise einer wässrigen Emulsion auf das Aramidgarn zu applizieren, wobei das wasserabweisende Mittel in der wässrigen Emulsion vorzugsweise in einer Konzentration im Bereich von 20 bis 300 g/l enthalten ist.

Zum Applizieren des wasserabweisenden Mittels auf das Aramidgarn in Schritt b) des erfindungsgemäßen Verfahrens sind im Prinzip alle Verfahren geeignet, mit denen sich das wasserabweisende Mittel in der jeweils gewählten Formulierung gleichmäßig auf der Garnoberfläche verteilen läßt. Beispielsweise kann man die Formulierung des wasserabweisenden Mittels als dünnen Film auf eine Walze auftragen und das Aramidgarn durch den Film führen. Ferner kann man die Formulierung des wasserabweisenden Mittels auf das Aramidgarn sprühen. Auch kann man die Formulierung des wasserabweisenden Mittels mit einer Pumpe und mit einem Stift-, Schlitz- oder Block-Applikator auf das Garn applizieren.

Vorzugsweise geschieht in Schritt b) des erfindungsgemäßen Verfahrens das Applizieren durch Führen des Aramidgarns über eine Walze, die in ein Bad eintaucht, welches die wässrige Emulsion des wasserabweisenden Mittels enthält, wobei die Emulsion vorzugsweise eine Temperatur im Bereich von 15 bis 35°C hat.

Das Trocknen des Aramidgarns in Schritt c) des erfindungsgemäßen Verfahrens wird in einem Temperatur- und Zeitbereich durchgeführt, der ausreicht, damit das in Schritt b) resultierende Aramidgarn beim anschließenden Aufwickeln nicht verklebt. Zusätzlich richten sich die Parameterbereiche für Temperatur und Zeit der Trocknung nach den Erfordernissen des gewählten Applikationsverfahrens in Schritt b) des erfindungsgemäßen Verfahrens. Führt man das Applizieren des wasserabweisenden Mittels auf das Aramidgarn z.B. im Aramidgarn - Spinnprozess durch, nachdem das Garn das Waschbad verlassen hat, richten sich die Bereiche für Temperatur und Zeit der Trockung nach der Spinngeschwindigkeit und den baulichen Gegebenheiten der Spinnanlage. Wird dabei das in Schritt b) resultierende Aramidgarn bei einer Temperatur im Bereich von 130 bis 210 °C und während einer Trocknungszeit im Bereich von 5 bis 15 Sekunden getrocknet, wird ein sehr gutes Trocknungsergebnis erzielt, weshalb besagte Bereiche bevorzugt sind.

Im erfindungsgemäßen Verfahren wird aus dem in Schritt c) resultierenden Aramidgarn in Schritt d) ein Gewebe, vorzugsweise in Leinwandbindung, hergestellt, insbesondere ein Gewebe mit einer Fadendichte in Kette und Schuß im Bereich von 3 bis 20 Fäden/cm.

In Schritt e) des erfindungsgemäßen Verfahrens wird das in Schritt d) resultierende Gewebe wärmebehandelt, vorzugsweise bis die Wasseraufnahme des Gewebes sinkt. Dabei richten sich die für die Wärmebehandlung benötigten Bereiche von Zeit und Temperatur im wesentlichen nach dem in Schritt b) applizierten wasserabweisenden Mittel. In vielen Fällen ist eine Wärmebehandlungstemperatur im Bereich von 120 bis 200 °C und eine Wäremebehandlungszeit von 30 bis 120 Sekunden ausreichend.

Bei einem Anteil des wasserabweisenden Mittels von 0,001 bis 0,02 g an wasserabweisenden Mittel /g Gewebe und insbesondere von 0,006 bis 0,015 g an wasserabweisenden Mittel /g Gewebe nach Schritt e) des erfindungsgemäßen Verfahrens resultiert eine besonders hohe wasserabweisende Wirkung gepaart mit hoher antiballistischer Wirkung im trockenen und im nassen Zustand.

Die der Erfindung zugrunde liegenden Aufgaben werden ferner gelöst durch ein gemäß dem erfindungsgemäßen Verfahren wasserabweisend ausgerüstetes Aramidgewebe, das sich - wie die folgenden Beispiele zeigen - vorteilhaft zur Herstellung von antiballistisch wirksamen Artikeln, wie z.B. von Schutzwesten und Helmen verwenden lässt.

### Beispiel 1

Als wasserabweisendes Mittel wird OLEOPHOBOL SM®von Ciba Spezialitätenchemie Pfersee GmbH, Langweid am Lech, DE, eingesetzt. OLEOPHOBOL SM® ist eine wässrige Emulsion, die Fluoracrylatpolymere und nichtionische/kationische Tenside umfaßt, wobei der Anteil an Fluoracrylatpolymeren 19,5 Gew.% und der Fluor-Anteil 5,3 Gew.% beträgt. Zur Herstellung der auf das Aramidgarn zu applizierenden Avivage werden 74 Gewichtsteile demineralisiertes Wasser vorgelegt. Dazu werden 25,5 Gewichtsteile OLEOPHOBOL SM® und 0,25 Gewichtsteile Leomin AN® von CLARIANT GmbH, Division Textile Leather Products, BU Textile Chemicals, Frankfurt Main, DE, hinzugefügt, so dass die Avivage 5,0 Gew.% an Fluoracrylatpolymeren enthält.

Die in solcher Weise erhaltene Avivage wird auf Twaron®-Garn der Type 2000 (930 dtex f1000) von Teijin Twaron integriert im Spinnprozess appliziert. Dazu läuft das Aramidgarn nach dem Verlassen des Waschbades mit einer Geschwindigkeit von 325 m/min über eine sich drehende Walze, die in ein Bad eintaucht, worin sich die wie vorstehend beschrieben hergestellte Avivage befindet. Danach durchläuft das mit der Avivage versehene Aramidgarn eine Trocknungszone, worin das Garn bei einer Temperatur von 170 °C 10 Sekunden lang getrocknet wird. Dann wird das Garn aufgewickelt.

Anschließend wird das Aramidgarn zu einem Gewebe mit Leinwandbindung (9,4 Fäden/cm in Kette und Schuss, 180 g/m²) verwebt (Gewebekonstruktion I).

Schließlich wird das Gewebe 90 Sekunden lang einer Temperatur von 170 °C ausgesetzt. Danach enthält das Gewebe 0,01 g an wasserabweisendem Mittel /g Gewebe.

### Vergleichsbeispiel 1a

Ein Aramidgewebe der Gewebekonstruktion 1 aus Twaron®-Garn der Type 2000 (930 dtex f1000) von Teijin Twaron wird mit einer Avivage foulardiert, zu deren Herstellung 40 Gewichtsteile demineralisiertes Wasser vorgelegt und 60 Gewichtsteile OLEOPHOBOL SM® hinzugefügt wurden.

Das Aramidgewebe wird durch ein Bad geführt, das die wie eben beschreiben hergestellte Avivage enthält, und nach dem Verlassen des Bades mit einem Walzenpaar so abgequetscht, dass die Flottenaufnahme 35 Gewichtsprozent beträgt. Anschließend wir das Gewebe 90 Sekunden lang einer Temperatur von 170 °C ausgesetzt. Danach enthält das Gewebe 0,042 g an wasserabweisendem Mittel /g Gewebe.

### Beispiel 2

Beispiel 2 wird wie Beispiel 1 ausgeführt mit dem Unterschied, dass als Garn Twaron®-Garn der Type 2000 von Teijin Twaron (930 dtex f1000) eingesetzt wird und ein Gewebe mit Leinwandbindung (10,5 Fäden/cm in Kette und Schuss, 200 g/m²) hergestellt wird (Gewebekonstruktion II). Danach enthält das Gewebe 0,01 g an wasserabweisendem Mittel / g Gewebe.

### Vergleichsbeispiel 2a

Auf das Twaron®-Garn von Beispiel 2 wird wie in Beispiel 1 die dort beschriebene Avivage appliziert und das Garn 10 Sekunden lang einer Temperatur von 170 °C ausgesetzt. Danach wird aus dem in solcher Weise behandelten Garn ein Gewebe der Gewebekonstruktion II hergestellt, das 0,01 g an wasserabweisendem Mittel/g Gewebe enthält.

### Vergleichsbeispiel 2b

Ein Gewebe der Gewebekonstruktion 11 aus den Twaron®-Garnen von Beispiel 2 wird wie im Vergleichsbeispiel 1 a mit der dort beschriebenen Avivage foulardiert. Das Gewebe wird 90 Sekunden lang einer Temperatur von 170 °C ausgesetzt. Danach enthält das Gewebe 0,042 g an wasserabweisendem Mittel / g Gewebe.

### Beispiel 3

Als wasserabweisendes Mittel wird OLEOPHOBOL SL® von Ciba Spezialitätenchemie Pfersee GmbH, Langweid am Lech, DE, eingesetzt. OLEOPHOBOL SL® ist eine wässrige Emulsion, die Fluoracrylatpolymere und nichtionische/kationische Tenside umfaßt, wobei der Anteil an Fluoracrylatpolymeren 20,0 Gew.% und der Fluor-Anteil 5,6 Gew.% beträgt. Zur Herstellung der auf das Aramidgarn zu applizierenden Avivage werden 73,25 Gewichtsteile demineralisiertes Wasser vorgelegt. Dazu werden 25 Gewichtsteile OLEOPHOBOL SL®, 0,25 Gewichtsteile Leomin AN® von CLARIANT GmbH, Division Textile Leather Products, BU Textile Chemicals, Frankfurt Main, DE, und 2,5 Gewichtsteile Hymo 90 von Goulston Technologies, Inc, Monroe, NC, USA hinzugefügt, so dass die Avivage 5,0 Gew.% an Fluoracrylatpolymeren enthält.

Die in solcher Weise erhaltene Avivage wird auf Twaron®-Garn der Type 2000 (930 dtex f1000) von Teijin Twaron integriert im Spinnprozess appliziert. Dazu läuft das Aramidgarn nach dem Verlassen des Waschbades mit einer Geschwindigkeit von 325 m/min über eine sich drehende Walze, die in ein Bad eintaucht, worin sich die wie vorstehend beschrieben hergestellte wässrige Avivage befindet. Danach durchläuft das mit der Avivage versehene Aramidgarn eine Trocknungszone, worin das Garn bei einer Temperatur von 170 °C 10 Sekunden lang getrocknet wird. Dann wird das Garn aufgewickelt.

Anschließend wird das Aramidgarn zu einem Gewebe mit Leinwandbindung (9,4 Fäden/cm in Kette und Schuss, 180 g/m²) verwebt (Gewebekonstruktion 1).

Schließlich wird das Gewebe 90 Sekunden lang einer Temperatur von 170 °C ausgesetzt. Danach enthält das Gewebe 0,01 g an wasserabweisendem Mittel / g Gewebe.

### Testverfahren

### Antiballistische Wirkung

Die antiballistische Wirkung wurde durch Messung des V₅₀-Wertes eines Gewebepakets aus 15 Geweben (Beispiel 1 und Vergleichsbeispiel 1a) bzw. 14 Geweben (Beispiel 2 und Vergleichsbeispiele 2a und 2b) mit der Testmethode STANAG 2920 (1,1 g Splitter) bestimmt. Der damit ermittelte v₅₀-Wert bezeichnet die Geschossgeschwindigkeit, bei welcher die Hälfte der Geschosse durch das Gewebepaket gehalten wird, und bei der die andere Hälfte der Geschosse das Gewebepaket vollständig durchschlägt.

Vor der Messung von v₅₀ im trockenen Zustand wurde das Gewebepaket im ISO 139 Normalklima, d.h. 24 h lang bei 20 ± 2 °C und 65 ± 2 % relativer Feuchte konditioniert.

Vor der Messung von v₅₀ im nassen Zustand wurde das Gewebepaket 1 h lang in Wasser getaucht und 3 Minuten abtropfen gelassen.

### Wasserabweisende Wirkung

Die wasserabweisende Wirkung wird durch Messung der Wasseraufnahme eines Gewebepakets aus 15 Geweben (Beispiel 1 und Vergleichsbeispiel 1a) bzw. 14 Geweben (Beispiel 2 und Vergleichsbeispiele 2a und 2b) gemessen. Dazu wird das trockene Gewebepaket gewogen (= W₁), 1 h lang in Wasser getaucht, 3 Minuten abtropfen gelassen, nochmals gewogen (= W₂) und die prozentuale Wasseraufnahme W gemäß $W = [ ( {w}_{2} / {w}_{1} ) - 1 ] ⋅ 100 [ % ]$ berechnet.

In Beispiel 3 wurde die wasserabweisende Wirkung zusätzlich mit der Beregnungsprüfung nach Bundesmann (ISO 9865) gemessen. Die damit bestimmte Wasseraufnahme nach 10 Minuten ist in der folgenden Tabelle mit einem * gekennzeichnet.

Die antiballistische und die wasserabweisende Wirkung der erfindungsgemäß wasserabweisend ausgerüsteten Gewebe (Beispiele 1 und 2) und der nicht erfindungsgemäß wasserabweisend ausgerüsteten Gewebe (Vergleichsbeispiele 1a, 2a und 2b) sind in der folgenden Tabelle zusammengefasst.

Die Tabelle zeigt, das bei erfindungsgemäßer wasserabweisender Ausrüstung des Gewebes die v₅₀-Werte
- im nassen Zustand in jedem Fall höher und
- im trockenen Zustand zumindest gleich hoch oder höher
sind als bei nicht erfindungsgemäßer wasserabweisender Ausrüstung des Gewebes.

| | | | | | |
|---|---|---|---|---|---|
| **Beispiel** | **Gewebekonstruktion** | **Aufbringen des wasserabweisenden Mittels** | **V**_{**50**} **trocken m/s** | **V**_{**50**} **naß m/s** | **W %** |
| 1 | I | Garnbeschichtung Garntrocknung Herstellung des Gewebes Wärmebehandlung des Gewebes | 500 | 477 | 21 |
| 1a | l | Gewebebeschichtung Wärmebehandlung des Gewebes | 480 | 467 | 26,6 |
| 2 | II | Garnbeschichtung Garntrocknung Herstellung des Gewebes Wärmebehandlung des Gewebes | 480 | 458 | 21 |
| 2a | II | Garnbeschichtung Garntrocknung Gewebeherstellung | 480 | 383 | 27,7 |
| 2b | II | Gewebebeschichtung Wärmebehandlung des Gewebes | 478 | 453 | 21,5 |
| 3 | I | Garnbeschichtung Garntrocknung Herstellung des Gewebes Wärmebehandlung des Gewebes | 500 | 469 | 29,8 22,2* |

## Patentansprüche

1. Verfahren zur Herstellung eines wasserabweisend ausgerüsteten Aramidgewebes umfassend die Schritte
a) Vorlegen eines Aramidgarns,
b) Applizieren eines wasserabweisenden Mittels auf das Aramidgarn,
c) Trocknen des in Schritt b) resultierenden Aramidgarns,
d) Herstellen eines Gewebes aus dem in Schritt c) resultierenden Aramidgarn und
e) Wärmebehandlung des Gewebes.

2. Verfahren nach Anspruch 1, **dadurch gekennzeichnet, dass** in Schritt a) das Aramidgarn im Spinnprozess nach Verlassen des Waschbades vorgelegt wird.

3. Verfahren nach Anspruch 1 oder 2, **dadurch gekennzeichnet, dass** in Schritt a) als Aramidgarn ein Garn aus Poly-p-phenylenterephthalamid vorgelegt wird.

4. Verfahren nach einem oder mehreren der Ansprüche 1 bis 3, **dadurch gekennzeichnet, dass** in Schritt b) als wasserabweisendes Mittel ein Mittel eingesetzt wird, das Fluor- und Kohlenstoffatome umfaßt.

5. Verfahren nach Anspruch 4, **dadurch gekennzeichnet, dass** in Schritt b) als wasserabweisendes Mittel ein Mittel eingesetzt wird, das ein Gemisch aus Fluoracrylatpolymeren umfaßt.

6. Verfahren nach Anspruch 5, **dadurch gekennzeichnet, dass** das wasserabweisende Mittel ein Antistatikum enthält.

7. Verfahren nach Anspruch 5 oder 6, **dadurch gekennzeichnet, dass** das wasserabweisende Mittel ein Schmiermittel enthält.

8. Verfahren nach einem oder mehreren der Ansprüche 1 bis 7, **dadurch gekennzeichnet, dass** in Schritt b) des erfindungsgemäßen Verfahrens das wasserabweisende Mittel in Form einer wässrigen Emulsion auf das Aramidgarn appliziert wird.

9. Verfahren nach Anspruch 8, **dadurch gekennzeichnet, dass** in Schritt b) das wasserabweisende Mittel in der wässrigen Emulsion in einer Konzentration im Bereich von 20 bis 300 g/l enthalten ist.

10. Verfahren nach einem oder mehreren der Ansprüche 1 bis 9, **dadurch gekennzeichnet, dass** in Schritt b) das Applizieren durch Führen des Aramidgarns über eine Walze geschieht, die in ein Bad eintaucht, welches die wässrige Emulsion des wasserabweisenden Mittels enthält.

11. Verfahren nach Anspruch 10, **dadurch gekennzeichnet, dass** in Schritt b) die wässrige Emulsion eine Temperatur im Bereich von 15 bis 35 °C hat.

12. Verfahren nach einem oder mehreren der Ansprüche 1 bis 11, **dadurch gekennzeichnet, dass** in Schritt c) das in Schritt b) resultierende Aramidgarn bei einer Temperatur im Bereich von 130 bis 210 °C getrocknet wird.

13. Verfahren nach Anspruch 12, **dadurch gekennzeichnet, dass** in Schritt c) die Trocknungszeit des in Schritt b) resultierenden Aramidgarns im Bereich von 5 bis 15 Sekunden liegt.

14. Verfahren nach einem oder mehreren der Ansprüche 1 bis 13, **dadurch gekennzeichnet, dass** in Schritt d) ein Gewebe in Leinwandbindung hergestellt wird.

15. Verfahren nach einem oder mehreren der Ansprüche 1 bis 14, **dadurch gekennzeichnet, dass** in Schritt e) die Wärmebehandlungstemperatur im Bereich von 120 bis 200 °C liegt.

16. Verfahren nach Anspruch 15, **dadurch gekennzeichnet, dass** in Schritt e) die Wärmebehandlungszeit im Bereich von 30 bis 120 Sekunden liegt.

17. Verfahren nach einem oder mehreren der Ansprüche 1 bis 16, **dadurch gekennzeichnet, dass** nach Schritt e) das Gewebe 0,001 bis 0,02 g an wasserabweisendem Mittel /g Gewebe enthält.

18. Wasserabweisend ausgerüstetes Aramidgewebe hergestellt nach einem oder mehreren der Ansprüche 1 bis 17.

19. Verwendung des wasserabweisend ausgerüsteten Aramidgewebes nach Anspruch 18 zur Herstellung von antiballistisch wirksamen Artikeln.

## Claims

1. A method for producing a hydrophobically finished aramid fabric, comprising the steps
a) provision of an aramid yarn,
b) application of a water-repellent agent to the aramid yarn,
c) drying of the aramid yarn resulting from step b),
d) production of a fabric from the aramid yarn resulting from step c),
e) heat treatment of the fabric.

2. Method according to Claim 1, **characterised in that** in step a) the aramid yarn is provided in the spinning process after leaving the wash bath.

3. Method according to Claim 1 or 2, **characterised in that** in step a) a yarn produced from poly(p-phenylene terephthalamide) is provided as the aramid yarn.

4. Method according to one or more of Claims 1 to 3, **characterised in that** in step b) an agent comprising fluorine and carbon atoms is used as the water-repellent agent.

5. Method according to Claim 4, **characterised in that** in step b) an agent comprising a mixture of fluoroacrylate polymers is used as the water-repellent agent.

6. Method according to Claim 5, **characterised in that** the water-repellent agent contains an antistatic agent.

7. Method according to Claim 5 or 6, **characterised in that** the water-repellent agent contains a lubricant.

8. Method according to one or more of Claims 1 to 7, **characterised in that** in step b) of the method of the invention, the water-repellent agent is applied to the aramid yarn in the form of an aqueous emulsion.

9. Method according to Claim 8, **characterised in that** in step b) the water-repellent agent is present in the aqueous emulsion in a concentration in the range of 20 - 300 g/l.

10. Method according to one or more of Claims 1 to 9, **characterised in that** in step b) the application is effected by passing the aramid yarn over a roller immersed in a bath containing the aqueous emulsion of the water-repellent agent.

11. Method according to Claim 10, **characterised in that** in step b) the aqueous emulsion has a temperature in the range of 15 - 35°C.

12. Method according to one or more of Claims 1 to 11, **characterised in that** in step c) the aramid yarn resulting from step b) is dried at a temperature in the range of 130 - 210°C.

13. Method according to Claim 12, **characterised in that** in step c) the drying time of the aramid yarn resulting from step b) lies in the range of 5 -15 seconds.

14. Method according to one or more of Claims 1 to 13, **characterised in that** in step d) a plain weave fabric is produced.

15. Method according to one or more of Claims 1 to 14, **characterised in that** in step e) the heat treatment is carried out in the temperature range of 120 - 200°C.

16. Method according to Claim 15, **characterised in that** in step e) the heat treatment is carried out for a duration of 30 -120 seconds.

17. Method according to one or more of Claims 1 to 16, **characterised in that** after step e) the fabric contains 0.001 - 0.02 g of water-repellent agent per g of fabric.

18. Hydrophobically finished aramid fabric produced according to one or more of Claims 1 to 17.

19. Use of the hydrophobically finished aramid fabric according to Claim 18 for the production of antiballistically effective articles.

## Revendications

1. Procédé de fabrication d'un tissu d'aramide à apprêt hydrofuge, comportant les étapes suivantes :
a) prendre un filé d'aramide ;
b) appliquer sur ce filé d'aramide un agent hydrofuge ;
c) sécher le filé d'aramide issu de l'étape (b) ;
d) fabriquer un tissu à partir du filé aramide issu de l'étape (c) ;
e) et traiter ce tissu à chaud.

2. Procédé conforme à la revendication 1, **caractérisé en ce que**, dans l'étape (a), on prend le filé d'aramide après qu'il a quitté le bain de lavage, dans le procédé de filature.

3. Procédé conforme à la revendication 1 ou 2, **caractérisé en ce que**, dans l'étape (a), on prend comme filé d'aramide un filé de poly(p-phénylène-téréphtalamide).

4. Procédé conforme à l'une ou plusieurs des revendications 1 à 3, **caractérisé en ce que**, dans l'étape (b), on emploie comme agent hydrofuge un agent qui contient des atomes de carbone et de fluor.

5. Procédé conforme à la revendication 4, **caractérisé en ce que**, dans l'étape (b), on emploie comme agent hydrofuge un agent qui contient un mélange de polyacrylates fluorés.

6. Procédé conforme à la revendication 5, **caractérisé en ce que** l'agent hydrofuge contient un agent antistatique.

7. Procédé conforme à la revendication 5 ou 6, **caractérisé en ce que** l'agent hydrofuge contient un agent lubrifiant.

8. Procédé conforme à l'une ou plusieurs des revendications 1 à 7, **caractérisé en ce que**, dans l'étape (b), c'est à l'état d'émulsion aqueuse que l'agent hydrofuge est appliqué sur le filé d'aramide.

9. Procédé conforme à la revendication 8, **caractérisé en ce que**, dans l'étape (b), l'agent hydrofuge se trouve dans l'émulsion aqueuse en une concentration de 20 à 300 g/L.

10. Procédé conforme à la revendication 8 ou 9, **caractérisé en ce que**, dans l'étape (b), on effectue l'application en faisant passer le filé d'aramide sur un rouleau qui est plongé dans un bain contenant l'émulsion aqueuse d'agent hydrofuge.

11. Procédé conforme à la revendication 10, **caractérisé en ce que**, dans l'étape (b), l'émulsion aqueuse est à une température de 15 à 35 °C.

12. Procédé conforme à l'une ou plusieurs des revendications 1 à 11, **caractérisé en ce que**, dans l'étape (c), la température à laquelle on fait sécher le filé d'aramide issu de l'étape (b) vaut de 130 à 210 °C.

13. Procédé conforme à la revendication 12, **caractérisé en ce que**, dans l'étape (c), le séchage du filé d'aramide issu de l'étape (b) dure de 5 à 15 secondes.

14. Procédé conforme à l'une ou plusieurs des revendications 1 à 13, **caractérisé en ce que**, dans l'étape (d), on fabrique un tissu en armure toile.

15. Procédé conforme à l'une ou plusieurs des revendications 1 à 14, **caractérisé en ce que** la température à laquelle on effectue le traite-ment à chaud de l'étape (e) vaut de 120 à 200 °C.

16. Procédé conforme à la revendication 15, **caractérisé en ce que** la durée du traitement à chaud effectué dans l'étape (e) vaut de 30 à 120 secondes.

17. Procédé conforme à l'une ou plusieurs des revendications 1 à 16, **caractérisé en ce que**, après l'étape (e), le tissu contient de 0,001 à 0,2 gramme d'agent hydrofuge par gramme de tissu.

18. Tissu d'aramide à apprêt hydrofuge, fabriqué selon un procédé conforme à l'une ou plusieurs des revendications 1 à 17.

19. Emploi d'un tissu d'aramide à apprêt hydrofuge, conforme à la revendication 18, en vue de la fabrication d'articles à effet antibalistique.
